# EUROPÄISCHE PATENTANMELDUNG

(11) **EP 0 834 599 A1**
(43) Veröffentlichungstag der Anmeldung: **08.04.1998**
(21) Anmeldenummer: 97116524.6
(22) Anmeldetag: 23.09.1997
(51) Int. Cl.: C23C 24/10

(54) **Verfahren zur Innenbeschichtung von Zylinder-Laufflächen, insbesondere Aluminium-Laufflächen**

(30) Priorität: 26.09.1996 DE 19639480
(71) Anmelder: Hackerodt, Günter, 30419 Hannover (DE)
(72) Erfinder: Hackerodt, Günter, 30419 Hannover (DE)
(74) Vertreter: Leine, Sigurd, Dipl.-Ing.

(57) **Zusammenfassung**

Die Erfindung betrifft ein Verfahren zur Innenbeschichtung von Zylinder-Laufflächen, insbesondere Aluminium-Laufflächen, das dadurch gekennzeichnet ist, daß in die Laufflächen pulverförmige Zusatzstoffe mittels Laserstrahlung legiert werden.

## Beschreibung

Die Erfindung betrifft ein Verfahren zur Innenbeschichtung von Zylinderlaufflächen, insbesondere Aluminium-Laufflächen.

Um das Fahrzeuggewicht und damit den Kraftstoffverbrauch zu senken, werden Aluminium-Motorblöcke eingesetzt. Die Zylinder-Laufflächen aus Aluminiumguß sind allerdings nicht mit ausreichender Verschleißbeständigkeit herstellbar, so daß Gußeiseneinsätze angewendet werden oder eine chemische Oberflächenbehandlung durchgeführt werden muß. Durch die Veröffentlichung "Rotaplasma Applications in the Automotive Industry" von G. Barbezat, S. Keller und K.H. Wegner, Proceedings of ITSC, Mai 1995, Seite 9 ff. ist ein Verfahren zur Oberflächenbeschichtung durch thermisches Spritzen mittels Rotationsplasmabrennen bekannt.

Sämtliche bekannte Verfahren liefern noch keine befriedigenden Ergebnisse.

Die Aufgabe der vorliegenden Erfindung besteht deshalb darin, ein neuartiges Verfahren zur verschleißfesten Innenbeschichtung von Zylinder-Laufflächen, insbesondere von Aluminium-Laufflächen anzugeben.

Diese Aufgabe wird dadurch gelöst, daß in die Zylinder-Lauffläche pulverförmige Zusatzwerkstoffe mittels Laserstrahlung legiert werden.

Das neuartige Verfahren besteht insbesondere darin, daß eine dünne Schicht der Lauffläche mittels Laserstrahlung aufgeschmolzen wird und in das Schmelzbad pulverförmige Zusatzstoffe gegeben werden. Nach Aushärtung entsteht eine homogene verschleißfeste Lauffläche.

Als Zusatzstoffe werden Metall- oder Metallkeramik-Mischungen verwendet.

Die Oberflächen der zu behandelnden Zylinder-Laufflächen sollten möglichst frei von Gaseinschlüssen oder anderweitigen Einschlüssen sein.

## Patentansprüche

1. Verfahren zur Innenbeschichtung von Zylinder-Laufflächen, insbesondere Aluminium-Laufflächen, **dadurch gekennzeichnet**, daß in die Laufflächen pulverförmige Zusatzstoffe mittels Laserstrahlung legiert werden.

2. Verfahren nach Anspruch 1, **dadurch gekennzeichnet**, daß eine dünne Schicht der Lauffläche mittels Laserstrahlung aufgeschmolzen und in das Schmelzbad pulverförmige Zusatzstoffe gegeben werden.

3. Verfahren nach Anspruch 1 oder 2, **dadurch gekennzeichnet**, daß die Zusatzstoffe Metallmischungen oder Metallkeramik-Mischungen sind.
